# FASCICULE DE BREVET EUROPEEN

(11) **EP 1 115 895 B1**
(45) Date de publication et mention de la délivrance du brevet: **20.11.2002**
(21) Numéro de dépôt: 99943005.1
(22) Date de dépôt: 20.09.1999
(51) Int. Cl.: C23C 8/28, C23C 28/04

(54) **PROCEDE DE TRAITEMENT, PAR NITRURATION, D'UN SUBSTRAT DE SILICIUM POUR LA FORMATION D'UNE COUCHE ISOLANTE MINCE**
VERFAHREN ZUM NITRIEREN EINES SILIZIUM-SUBSTRATES ZUR ERZEUGUNG EINER ISOLATIONSBESCHICHTUNG
METHOD FOR TREATING, BY NITRIDING, A SILICON SUBSTRATE FOR FORMING A THIN INSULATING LAYER

(30) Priorité: 21.09.1998 FR 9811746
(43) Date de publication de la demande: 18.07.2001
(73) Titulaire: COMMISSARIAT A L'ENERGIE ATOMIQUE, 75752 Paris Cédex 15 (FR); FRANCE TELECOM, 75015 Paris (FR)
(72) Inventeur: MARTIN, François, F-38000 Grenoble (FR); BENSAHEL, Daniel, F-38000 Grenoble (FR); HERNANDEZ, Caroline, F-38000 Grenoble (FR); VALLIER, Laurent, F-38240 Meylan (FR)
(74) Mandataire: Weber, Etienne Nicolas
(86) Numéro de dépôt international: FR9902228
(87) Numéro de publication internationale: WO00017412

(56) Documents cités:
- EP-A- 0 430 030
- EP-A- 0 798 769
- WO-A-90/03560
- WO-A-98/27580
- US-A- 4 438 157
- US-A- 5 407 870
- US-A- 5 512 519
- US-A- 5 674 788
- DATABASE WPI Section Ch, Week 9347 Derwent Publications Ltd., London, GB; Class L03, AN 93-375272 XP002104362 & KR 9 302 661 B (GOLDSTAR ELECTRONIC CO), 7 avril 1993 (1993-04-07)

## Description

### Domaine technique

La présente invention concerne une procédé de traitement d'un substrat de silicium en vue de la formation sur au moins l'une de ses faces, d'une couche d'un matériau isolant électrique telle que, par exemple, une couche de nitrure de silicium.

L'invention trouve des applications dans la réalisation de dispositifs électroniques avec des composants comportant une couche isolante électrique mince et notamment pour la fabrication de mémoires de type DRAM (mémoire à accès direct dynamique) ou EPROM (mémoire morte programmable/effaçable).

Elle peut être mise en oeuvre également pour la fabrication de circuits électroniques incluant des transistors à grille isolée tels que des transistors MOS ou d'autres composants tels que des capacités.

### Etat de la technique antérieure

L'augmentation des performances des composants électroniques en termes de fréquence, d'intégration, et de capacité électrique pour les mémoires, s'accompagne d'une diminution de l'épaisseur des couches isolantes électriques, et en particulier des couches de grille, de ces dispositifs.

La couche de grille, pour les composants réalisés sur un substrat de silicium, est usuellement une couche d'oxyde de silicium.

La réduction de l'épaisseur de la couche d'oxyde à des valeurs inférieures à 3 nm fait apparaître des problèmes de diffusion d'impuretés dopantes provenant de couches actives sus-jacentes, à travers la couche d'oxyde. Or cette diffusion a des effets . négatifs sur la fiabilité et sur les performances des composants comportant la couche d'oxyde.

Les problèmes de diffusion d'impuretés dopantes peuvent être solutionnés, au moins en partie, en incorporant dans l'oxyde de grille des composants une dose appropriée d'azote, notamment au moyen d'un traitement de nitruration. En particulier, la couche d'oxyde peut être associée ou éventuellement remplacée par une couche de nitrure de silicium.

De plus, pour illustrer la réalisation de couches de nitrure minces dans des structures DRAM et E²PROM, on peut se reporter aux documents [1], [2], [3], [4] et [5] dont les références sont précisées à la fin de la présente description.

Le document [1] montre en particulier qu'il n'est pas possible de former une couche de nitrure homogène et continue d'une épaisseur inférieure à 5 nm sur une couche d'oxyde natif à la surface d'un substrat.

Or dans des applications telles que la fabrication de mémoires, des épaisseurs de grille inférieures à 5 nm sont requises.

Le document [2] propose de résoudre les problèmes de continuité ou d'inhomogénéité des couches de nitrure mince (< 3 nm) en les soumettant à un recuit rapide sous atmosphère de NH₃ à des températures de l'ordre de 950°C. Néanmoins, il s'avère qu'un tel recuit, en raison de sa température élevée, est susceptible d'altérer des composants électroniques préalablement formés dans le substrat.

Les documents [3] et [4] décrivent des techniques selon lesquelles une couche d'oxyde natif, présente initialement à la surface d'un substrat de silicium, est éliminée avant la formation d'une couche de nitrure, par dépôt chimique en phase vapeur, sur la surface de silicium mise à nue. La désoxydation du substrat peut avoir lieu par un recuit sous hydrogène ou par voie chimique à l'acide fluorhydrique.

Enfin, le document (5) propose de former sur le substrat une couche d'oxynitrure de silicium, préalablement à la couche de nitrure de silicium. La couche d'oxynitrure est formée sous atmosphère de NO. Puis, la couche de nitrure de silicium est formée à partir de gaz SiH₄ et NH₃ dans un réacteur de type monoplaque. L'enrichissement des gaz de traitement au silane (SiH₄) favorise la nucléation du nitrure de silicium mais en altère la qualité stoechiométrique. L'utilisation d'un réacteur monoplaque est en outre peu compatible avec une réalisation industrielle de composants, à des faibles coûts de production.

Les procédés des documents [3], [4] et [5] comportent également des traitements à des températures élevées, de l'ordre de 800°C à 1000°C, et mettent en oeuvre des budgets thermiques élevés.

Or, pour un certain nombre de composants, dont en particulier les structures de type DRAM enterrées (« embedded Dram »), on cherche au contraire à réduire au maximum les budgets thermiques mis en oeuvre, c'est-à-dire le temps et la durée des traitements thermiques. Les budgets thermiques élevés et les hautes températures de traitement sont en effet nuisibles aux composants.

Le document (7), dont la référence complète est également précisée à la fin de la description, décrit encore un procédé de formation d'une couche de matériau isolant. Ce procédé met en oeuvre plusieurs traitements thermiques à une température supérieure à 900°C.

Le document (8) décrit un procédé pour former une couche de diélectrique à une température comprise de préférence entre 700°C et 850°C.

### Exposé de l'invention

L'invention a pour but de proposer un procédé de préparation d'un substrat permettant la formation d'une couche fine d'isolant électrique ne présentant pas les difficultés mentionnées ci-dessus.

Un but est en particulier de proposer un tel procédé permettant la formation d'une couche de nitrure fine, continue et homogène, sur un substrat de silicium.

Un but de l'invention est aussi de proposer un procédé mettant en oeuvre des budgets thermiques et des températures réduits.

Pour atteindre ces buts, l'invention a plus précisément pour objet un procédé de traitement d'un substrat de silicium pour la formation d'une couche isolante électrique mince. Conformément à l'invention le procédé comporte, dans l'ordre :
- une étape de désoxydation d'au moins une partie du substrat de silicium, puis
- une étape de traitement thermique du substrat à une température inférieure ou égale à 750°C, le traitement thermique étant effectué dans une atmosphère à base de NO, à une pression inférieure ou égale à 5.10³ Pa (50 mBar), et de préférence inférieure à 10³Pa (10mBar), afin de former sur le substrat une couche d'oxynitrure de silicium, et
- une étape de formation, au moins sur ladite partie du substrat, d'une couche de matériau isolant électrique.

On entend par atmosphère à base de NO une atmosphère de NO pure ou de NO dilué avec un gaz inerte tel que de l'azote ou de l'argon.

Le traitement thermique permet de former à la surface de la partie désoxydée du substrat une couche d'oxynitrure de silicium très fine dont l'épaisseur peut être inférieure au nanomètre. Cette couche permet de former ensuite une couche isolante mince, homogène et continue.

Par ailleurs, la couche d'oxynitrure permet d'éviter la formation sur le substrat de dépôts parasites d'oxydes métalliques tels que Ta₂O₅ qui peuvent apparaître lors de traitements oxydants.

Le traitement thermique du procédé est mis en oeuvre à des températures inférieures à 750°C, par exemple à une température de l'ordre de 550°C. Le procédé peut ainsi être appliqué à des substrats comportant des composants électroniques relativement sensibles à la chaleur, formés au préalable.

De préférence, le traitement thermique peut être mis en oeuvre avec une durée suffisante pour obtenir une couche d'oxynitrure présentant une épaisseur comprise entre 0,5 et 1,5 nm.

A titre d'exemple, le traitement thermique peut être effectué à une température de l'ordre de 550°C, une pression de l'ordre de 10³ Pa (10 mBar), pendant une durée de l'ordre de 30 secondes pour obtenir une couche de 0,7 nm d'oxynitrure.

Le substrat de silicium utilisé peut avoir subi des traitements préalables afin d'y former des composants ou des parties de composants électroniques.

La couche de matériau isolant électrique formée sur le substrat peut être une couche de nitrure de silicium (Si₃N₄) ou une couche de Ta₂O₅, choisies pour leur forte permittivité.

Dans le cas d'une couche de nitrure de silicium Si₃N₄, celle-ci peut être formée préférentiellement par un procédé de type LPCVD (dépôt chimique en phase vapeur à basse pression) en présence d'une atmosphère à base de dichlorisilane (SiH₂Cl₂) et/ou d'ammoniac NH₃. Le dépôt est effectué à une température inférieure ou égale à 750°C, par exemple, 700°C.

L'invention concerne aussi un substrat, pouvant être obtenu selon le procédé décrit ci-dessus et comportant, dans l'ordre, une couche de silicium avec au moins une plage dépourvue d'oxyde natif, une couche d'oxynitrure de silicium présentant une épaisseur comprise entre 0,5 et 1,5 nm en contact avec ladite plage, et une couche en un matériau isolant électrique, présentant une épaisseur comprise entre 2 et 5 nm, en contact avec ladite couche d'oxynitrure de silicium. Le matériau isolant électrique peut être choisi parmi Si₃N₄ et Ta₂O₅, par exemple.

D'autres caractéristiques et avantages de l'invention ressortiront de la description qui va suivre, en référence aux figures des dessins annexés. Cette description est donnée à titre purement illustratif et non limitatif.

### Brève description des figures

La figure 1 est une coupe schématique d'une partie de substrat de silicium, avant la mise en oeuvre du procédé de préparation de l'invention.

Les figures 2 et 3 sont des coupes schématiques successives de la partie de substrat de la figure 1 après des étapes de désoxydation et de traitement thermique de l'invention.

La figure 4 est une coupe schématique d'une partie du substrat de la figure 3 sur laquelle on a formé une couche isolante mince.

### Description détaillée de modes particuliers de mise en oeuvre de l'invention

La figure 1 représente une partie d'un substrat de silicium 10, monocristallin ou polycristallin, avec une face libre repérée avec la référence 12.

La face 12 est recouverte, avant le traitement, d'une couche d'oxyde 14. La couche d'oxyde 14 peut être une couche d'oxyde natif qui se forme naturellement par contact du silicium avec l'air, ou une couche d'oxyde obtenue par un traitement thermique.

Le substrat de silicium peut comporter des composants ou des parties de composants, tels que des canaux de transistor ou de structures de mémoire par exemple. Ces composants ou parties de composants ne sont pas décrits en détail ici, ni représentés sur les figures, dès lors qu'ils peuvent varier selon l'application envisagée.

Une première étape du procédé est une étape de désoxydation qui vise à éliminer la couche d'oxyde 14.

La désoxydation peut être réalisée par voie chimique en immergeant le substrat 10 dans une solution de HF (acide fluorhydrique) dilué dans de l'eau. La concentration de l'acide est de l'ordre de 1 %, voire plus faible.

On obtient au terme de la première étape un substrat conforme à la figure 2, pour lequel la face libre 12 est à nu.

Comme le montre la figure 3, le substrat est ensuite disposé dans une enceinte 20 dans laquelle on établit une ambiance gazeuse de NO.

La pression du gaz dans l'enceinte 20 est de l'ordre de 5.10³ Pa (50 mBar), ou moins.

Dans cette enceinte, le substrat subit un traitement thermique, à une température inférieure à 750°C, et de préférence inférieure à 700°C lorsque les composants réalisés sont des DRAM, pour former une couche 22 d'oxynitrure de silicium, de formule SixNyOz, sur la face 12. (Les paramètres x, y et z sont des paramètres stoechiométriques).

Le tableau I ci-après indique les proportions de Si, O et N de la couche 22 d'oxynitrure pour des traitements thermiques effectués à 550°C et à 700°C, à une pression de 10³ Pa et pendant 30 secondes. Le tableau indique également les épaisseurs des couches d'oxynitrure de silicium obtenues.

**Tableau I**

| Composition | Si % | O % | N % | Epaisseur |
|---|---|---|---|---|
| 700°C | 35 | 49 | 16 | 0,92 nm |
| 550°C | 37 | 45 | 17 | 0,65 nm |

Le tableau I révèle que la composition de la couche d'oxynitrure de silicium évolue peu avec la température du traitement. Cependant l'épaisseur de la couche est influencée.

Le substrat ainsi préparé peut accueillir une couche d'isolant électrique. Dans l'exemple décrit, et comme le montre la figure 4, on forme une couche de nitrure de silicium 24 sur la couche d'oxynitrure 22.

La formation du nitrure de silicium peut avoir lieu dans un four 30 dans lequel on établit une atmosphère comprenant un mélange NH₃/DCS (ammoniac/dichlorosilane).

La formation du nitrure a lieu par dépôt chimique en phase vapeur (LPCVD) à une température inférieure à 750°C, par exemple comprise entre 700°C et 750°C.

Les propriétés de nucléation de nitrure de silicium sur le substrat 10 sont grandement améliorées par la présence de la couche d'oxynitrure de silicium 22, qui supprime le retard à la nucléation. On entend par propriétés de nucléation, notamment les propriétés cinétiques de nucléation comprenant le temps d'incubation et/ou la densité de sites de nucléation formés au bout d'un certain temps.

Lorsque le Ta₂O₅ est utilisé comme isolant, la couche d'oxynitrure empêche l'oxydation entre le Si et le Ta₂O₅.

A titre d'illustration, le tableau II indique l'épaisseur de couches 22 d'oxynitrure de silicium et de couches 24 de nitrure de silicium, pour trois échantillons traités différemment.

Un premier échantillon de référence n'a pas subi de procédé de préparation selon l'invention, mais comporte à sa surface une couche d'oxyde de silicium. Deux autres échantillons sont préparés conformément à l'invention dans une atmosphère de NO à 10³ Pa pendant 30 secondes. Les échantillons reçoivent ensuite un dépôt LPCVD de nitrure de silicium dans des conditions équivalentes, à 700°C, avec un rapport NH₃/DCS égal à 9, et pendant une durée de l'ordre de 10 à 20 minutes.

**TABLEAU II**

| | Conditions de nitruration / NO | Epaisseur de la couche d'oxynitrure 22 | Epaisseur de la couche de nitrure 24 | Différence |
|---|---|---|---|---|
| Echantillon 1 (référence) | sans | 0,9 nm (couche d'oxyde) | 3,5 nm | 2,55 nm |
| Echantillon 2 | 550°C/30" | 0,7 nm | 4,44 nm | 3,74 nm |
| Echantillon 3 | 700°C/30" | 0,92 nm | 4,5 nm | 3,58 nm |

Le tableau II montre une modification du retard de nucléation. En effet, l'existence de la couche d'oxynitrure de silicium 22, permet dans les conditions de dépôt LPCVD identiques, d'obtenir une formation plus rapide de nitrure.

De plus, les couches nitrure 24 sont homogènes et continues, en dépit de leur faible épaisseur.

### DOCUMENTS CITES

***(1)***
   FR-98 01963
***(2)***
   L.F.Tz Kwakman, E.J. Lindow, E.H.A. Granneman, F. Martin, J.C. Veler, and JP Joly
   Applied Surface Science 70/71, p. 629-633 (1993)
***(3)***
   S. Saida, T. Sato, I. Mizushima, Y. Ozawa, Y. Tsunashima,
   Extended Abstract of the IEDM, p. 265 ( 1997).
***(4)***
   K. Kobayashi, Y. Inaba, T. Ogata, T. Katayama, H. Watanabe, Y. Matsui, M. Hirayama,
   Journal of the Electrochemical Society, vol. 143, Nr 4, p. 1459 (1996)
***(5)***
   B.Y. Kim, H.F. Luan, D.L. Kwong
   Extended Abstract of the IEDM, p. 463 (1997).
***(6)***
   F. Martin, F. Bertin, H. Sprey, E. Granneman Semicond. Sci. Technol. 6, p. 1100 (1991)
***(7)***
   US-A-5 407 870
***(8)***
   EP-A-0 798 769

## Revendications

1. Procédé de traitement d'un substrat de silicium comportant :
- une étape de désoxydation d'au moins une partie du substrat de silicium (10), puis
- une étape de traitement thermique du substrat à une température inférieure ou égale à 750°C, le traitement thermique étant effectué dans une atmosphère à base de NO à une pression inférieure ou égale à 5.10³ Pa (50 mBar), et
- une étape de formation, au moins sur ladite partie du substrat, d'une couche de matériau isolant électrique.

2. Procédé selon la revendication 1, dans lequel on effectue la désoxydation par voie chimique et par immersion du substrat dans une solution d'acide fluorhydrique dilué.

3. Procédé selon la revendication 1, dans lequel l'étape de traitement thermique est mise en oeuvre pendant une durée suffisante pour obtenir une couche d'oxynitrure de silicium (22) présentant une épaisseur comprise entre 0,5 et 1,5 nm.

4. Procédé selon la revendication 1, dans lequel le traitement thermique est effectué à une température de l'ordre de 550°C, une pression de l'ordre de 10³ Pa (10 mBar) pendant une durée de l'ordre de 30 secondes.

5. Procédé selon la revendication 1, dans lequel on forme la couche de matériau isolant électrique (24) selon un procédé de dépôt chimique en phase vapeur (LPVCD).

6. Procédé selon la revendication 1, dans lequel on forme la couche de matériau isolant électrique (24) à une température inférieure ou égale à 750°C.

7. Procédé selon la revendication 1, dans lequel le matériau isolant électrique est choisi parmi Si₃N₄ et Ta₂O₅.

8. Procédé selon la revendication 1, dans lequel on forme une couche de matériau isolant électrique (24) présentant une épaisseur comprise entre 2 et 5 nm.

9. Procédé selon la revendication 1, dans lequel on forme une couche de matériau isolant électrique en Si₃N₄, selon un procédé de dépôt chimique en phase vapeur (LPCVD), en présence de Si₂H₂Cl₂.

10. Substrat comportant dans l'ordre une couche de silicium (10) avec au moins une plage (12) dépourvue d'oxyde natif, une couche (22) d'oxynitrure de silicium présentant une épaisseur comprise entre 0,5 et 1,5 nm en contact avec ladite plage (12) et une couche en un matériau isolant électrique, présentant une épaisseur comprise entre 2 et 5 nm, en contact avec ladite couche d'oxynitrure de silicium, le matériau isolant électrique étant choisi parmi Si₃N₄ et Ta₂O₅.

## Claims

1. Method for treating a silicon substrate comprising:
- a deoxidation step of at least one part of the silicon substrate (10), then
- a heat treatment step of the substrate at a temperature of 750°C or less, the heat treatment being conducted in a NO-containing atmosphere at a pressure of 5.10³ Pa (50 mbar) or less, and
- a formation step, at least one said part of the substrate, to form a layer electric insulating material.

2. Method according to claim 1, wherein deoxidation is conducted by chemical means and by immersing the substrate in a dilute solution of hydrofluoric acid.

3. Method according to claim 1, wherein the heat treatment step is applied for a sufficient length of time to obtain a layer of silicon oxynitride (22) having a thickness of between 0.5 and 1.5 nm.

4. Method according to claim 1, wherein the heat treatment is conducted at a temperature in the order of 550°C, a pressure in the order of 10³ Pa (10 mbar) for a time period of approximately 30 seconds.

5. Method according to claim 1, wherein the layer of electric insulating material (24) is formed using a chemical vapour deposition method (LPVCD).

6. Method according to claim 1, wherein the layer of electric insulating material (24) is formed at a temperature of 750°C or less.

7. Method according to claim 1, wherein the electric insulating material is chosen from among Si₃N₄ and Ta₂O₅.

8. Method according to claim 1, wherein a layer of electric insulating material (24) is formed having a thickness of between 2 and 5 nm.

9. Method according to claim 1, wherein a layer of electric insulating material in Si₃M₄ is formed, using a chemical vapour deposition method (LPCVD), in the presence of Si₂H₂Cl₂.

10. Substrate comprising, in order, a layer of silicon (10) with at least one area (12) devoid of native oxygen, a layer (22) of silicon oxynitride having a thickness of between 0.5 and 1.5 nm in contact with said area (12), and a layer in an electric insulating material having a thickness of between 2 and 5 nm, in contact with said layer of silicon oxynitride, the electric insulating material being chosen from among Si₃N₄ and Ta₂O₅.

## Patentansprüche

1. Verfahren zur Behandlung eines Siliciumsubstrats, umfassend:
- einen Schritt zur Desoxidierung wenigstens eines Teils des Siliciumsubstrats (10), sodann
- einen Schritt zur thermischen Behandlung des Substrats bei einer Temperatur unter oder gleich 750°C, wobei die thermische Behandlung in einer Atmosphäre auf NO-Basis bei einem Druck unter oder gleich 5.10³ Pa (50 mBar) stattfindet, und
- einen Schritt zur Ausbildung einer Schicht aus elektrisch isolierendem Material, wenigstens auf dem genannten Teil des Substrats.

2. Verfahren nach Anspruch 1, bei dem die Desoxidierung auf chemischem Wege und durch Eintauchen des Substrats in eine Lösung aus verdünnter Fluorwasserstoffsäure erfolgt.

3. Verfahren nach Anspruch 1, bei dem der Schritt zur thermischen Behandlung ausreichend lange dauert, um eine Schicht aus Siliciumoxinitrid (22) zu erhalten, die eine zwischen 0,5 und 1,5 nm enthaltene Dicke aufweist.

4. Verfahren nach Anspruch 1, bei dem die thermische Behandlung bei einer Temperatur in der Größenordnung von 550°C und einem Druck in der Größenordnung von 10³ Pa (10 mBar) während einer Dauer von ungefähr 30 Sekunden erfolgt.

5. Verfahren nach Anspruch 1, bei dem man die Schicht aus elektrisch isolierendem Material (24) nach einem chemischen Gasphasenabscheidungsverfahren (LPCVD) erzeugt.

6. Verfahren nach Anspruch 1, bei dem man die Schicht aus elektrisch isolierendem Material (24) bei einer Temperatur unter oder gleich 750°C erzeugt.

7. Verfahren nach Anspruch 1, bei dem das elektrisch isolierende Material ausgewählt wird zwischen Si₃N₄ und Ta₂O₅.

8. Verfahren nach Anspruch 1, bei dem man eine Schicht aus elektrisch isolierendem Material (24) mit einer zwischen 2 und 5 nm enthaltenen Dicke erzeugt.

9. Verfahren nach Anspruch 1, bei dem man eine elektrisch isolierende Materialschicht aus Si₃N₄ nach einem Gasphasenabscheidungsverfahren (LPCVD) unter Präsenz von Si₂H₂Cl₂ erzeugt.

10. Substrat, in dieser Reihenfolge eine Schicht (10) mit wenigstens einem Bereich (12) ohne gediegenes Oxid, eine Schicht (22) aus Siliciumoxinitrid mit einer zwischen 0,5 und 1,5 nm enthaltenen Dicke, in Kontakt mit dem genannten Bereich (12), und eine Schicht aus einem elektrisch isolierenden Material mit einer Dicke zwischen 2 und 5 nm umfassend, in Kontakt mit der genannten Schicht aus Siliciumoxinitrid, wobei das elektrisch isolierende Material ausgewählt wird zwischen Si₃N₄ und Ta₂O₅.
